# EUROPÄISCHE PATENTSCHRIFT

(11) **EP 1 631 461 B1**
(45) Veröffentlichungstag und Bekanntmachung des Hinweises auf die Patenterteilung: **18.10.2006**
(21) Anmeldenummer: 04724592.3
(22) Anmeldetag: 31.03.2004
(51) Int. Cl.: B42D 15/00

(54) **WERTDOKUMENT MIT EINEM SICHERHEITSELEMENT UND VERFAHREN ZUR HERSTELLUNG DES WERTDOKUMENTS**
VALUABLE DOCUMENT COMPRISING A SECURITY ELEMENT AND METHOD FOR PRODUCING SAID VALUABLE DOCUMENT
DOCUMENT DE VALEUR COMPORTANT UN ELEMENT DE SECURITE ET PROCEDE DE FABRICATION D'UN DOCUMENT DE VALEUR

(30) Priorität: 11.06.2003 DE 10326644
(43) Veröffentlichungstag der Anmeldung: 08.03.2006
(73) Patentinhaber: Bundesdruckerei GmbH, 10958 Berlin (DE)
(72) Erfinder: BAILLEU, Anett, 13127 Berlin (DE); FRANZ-BURGHOLZ, Arnim, 14612 Falkensee (DE); DEMANOWSKI, Hans, 15569 Woltersdorf (DE); GRAMMLICH, Daniel, 76135 Karlsruhe (DE); PAESCHKE, Manfred, 16352 Basdorf (DE); PÖTSCHKE, Konstantin, 10179 Berlin (DE); SPRENGER, Martin, 10967 Berlin (DE)
(74) Vertreter: Nüsse, Stephan
(86) Internationale Anmeldenummer: PCT/EP2004/003411
(87) Internationale Veröffentlichungsnummer: WO 2004/108426

(56) Entgegenhaltungen:
- EP-A- 0 680 411
- EP-A- 1 003 646
- WO-A-98/47321
- DE-A- 4 310 082
- DE-A- 19 708 543

## Beschreibung

Die Erfindung bezieht sich auf ein Wertdokument mit mindestens einem Sicherheitselement, das in einem Markierungsbereich eine auf einem Trägerkörper aufgebrachte, elektrolumineszierende Pigmente umfassende Markierungsschicht umfasst. Sie betrifft weiter ein Verfahren zur Herstellung eines derartigen Wertdokuments.

Zum Schutz vor Fälschungen oder Nachahmungen werden Wert- oder Sicherheitsdokumente, wie beispielsweise Banknoten, Ausweiskarten oder Chipkarten, mit so genannten Sicherheitsmerkmalen oder Sicherheitselementen versehen, die beispielsweise bei papierförmigen Wertdokumenten unter anderem eine Nachahmung durch Anfertigung von Farbkopien sicher ausschließen sollen. Die Sicherheitselemente können dabei insbesondere als optisch variable Elemente, wie beispielsweise Hologramme oder Interferenzschichtelemente, ausgestaltet sein, die beim Betrachten abhängig vom Betrachtungswinkel unterschiedliche Farbeindrücke vermitteln, beim Kopiervorgang aber nicht auf die Kopie mitübertragen werden. Die optisch variablen Elemente können dabei auch in Form von Pigmenten, als so genannte OVI-Pigmente, aufgebracht sein, was insbesondere eine drucktechnische Verarbeitung ermöglicht. Derartige Sicherheitselemente sind jedoch nicht oder nur schwer maschinell auslesbar oder auswertbar, so dass eine automatisierte Sicherheitsüberprüfung der jeweiligen Wertdokumente nur bedingt und mit hohem technischen Aufwand möglich ist.

Aus der DE 197 08 543 ist jedoch ein Wertdokument bekannt, das sich in besonderem Maße auch für eine automatisierte Auswertung seiner Sicherheitselemente eignet. Dazu weist das Wertdokument als Sicherheitselement in einem Markierungsbereich eine auf einem Trägerkörper, beispielsweise dem Banknotenpapier, aufgebrachte Markierungsschicht auf, die mit elektrolumineszierenden Pigmenten versetzt ist. Bei der Überprüfung oder Authentifizierung dieses Sicherheitselements wird die die elektrolumineszierenden Pigmente enthaltende Markierungsschicht berührungslos über ein entsprechend ausgestaltetes Prüfgerät mit einem elektrischen Wechselfeld beaufschlagt. Das elektrische Wechselfeld regt die in der Markierungsschicht enthaltenen elektrolumineszierenden Pigmente ihrerseits zur Lumineszenz an, die unmittelbar oder mittelbar in einem geeigneten Empfänger registriert werden kann. Insbesondere in Kombination mit dem entsprechenden Prüfgerät ist das solchermaßen ausgestattete Wertdokument somit in besonderem Maße für eine automatisierte und somit besonders zuverlässige Auswertung mit nur begrenztem technischen Aufwand besonders geeignet.

Dokument EP-A-1003646 offenbart ein Wert dokument mit einem Sicherheitselement, das in einem Markierungsbereich eine auf einem Trägerkörper aufgebrachte, elektrolumineszierende Pigmente umfassende Markierungsschicht umfasst.

Wie sich jedoch herausgestellt hat, sind für eine zuverlässige Anregung der elektrolumineszierenden Pigmente in einem derartig ausgestalteten Wertdokument vergleichsweise hohe elektrische Feldstärken erforderlich. Je nach Einbindung der elektrolumineszierenden Pigmente in die umgebende Matrix ist es sogar denkbar, dass die zur Anregung erforderlichen Feldstärken oberhalb der Durchbruchsfeldstärken der Matrix liegen, so dass eine Anregung gar nicht oder nur unter sehr erschwerten Bedingungen erfolgen kann. Damit ist die Einsetzbarkeit der aufgrund ihrer automatisierten Auswertbarkeit eigentlich günstigen elektrolumineszierenden Pigmente in einem Sicherheitselement eines Wertdokuments nur begrenzt möglich.

Der Erfindung liegt daher die Aufgabe zugrunde, ein Wertdokument der oben genannten Art anzugeben, mit dem die Nutzung der elektrolumineszierenden Pigmente im Sicherheitselement für eine besonders hohe Vielzahl an Einsatz- und Umgebungsbedingungen ermöglicht ist. Zudem soll ein für die Herstellung eines derartigen Wertdokuments besonders geeignetes Verfahren angegeben werden.

Bezüglich des Wertdokuments wird diese Aufgabe erfindungsgemäß dadurch gelöst, dass im Markierungsbereich flächig verteilt eine Mehrzahl elektrisch isolierter Feldverdrängungselemente mit einer Dielektrizitätskonstanten von mehr als etwa 50, vorzugsweise von mehr als etwa 200, angeordnet ist, die einen mittleren Abstand zueinander von etwa 5 µm bis 500 µm, in besonders vorteilhafter Ausgestaltung von etwa 10 µm bis 200 µm, aufweisen.

Die Erfindung geht dabei von der Überlegung aus, dass für eine besonders hohe Bandbreite an Einsatzmöglichkeiten für die elektrolumineszierenden Pigmente, also insbesondere für eine Vielzahl an Kombinationsmöglichkeiten mit verschiedenartigen Träger- oder Umgebungsmaterialien, die zur Anregung der Elektrolumineszenz der Pigmente erforderliche, makroskopisch aufzuprägende elektrische Feldstärke besonders gering gehalten werden sollte. Dabei sollte insbesondere die für die Anregung erforderliche Feldstärke unterhalb von typischen Durchschlagsfeldstärken der einzusetzenden Materialien in Luft oder der Matrix gehalten werden. Um einerseits lokal, also im unmittelbaren Nahbereich der elektrolumineszierenden Pigmente, eine für deren Anregung ausreichend hohe elektrische Feldstärke bereitzustellen, wobei aber andererseits die makroskopisch aufzuprägende elektrische Feldstärke vergleichsweise gering gehalten werden sollte, ist eine gezielte Fokussierung des makroskopisch aufgeprägten elektrischen Feldes im Sinne einer lokalen Felderhöhung an den elektrolumineszierenden Pigmenten vorgesehen. Um dies zu ermöglichen, sind im Bereich der Markierungsschicht elektrisch jeweils von ihrer Umgebung isolierte Feldverdrängungselemente vorgesehen, die das aufgeprägte elektrische Feld infolge ihrer geeignet hoch gewählten Dielektrizitätskonstanten und bedingt durch die damit bewirkte Feldverdrängung, insbesondere in dessen Längsrichtung in den Bereichen ihrer Zwischenräume erhöhen. Durch diese lokale Felderhöhung werden auch bei vergleichsweise geringen makroskopisch aufgeprägten Feldstärken lokal in besagten Zwischenräumen die zur Anregung der Elektrolumineszenz erforderlichen Feldstärken erreicht, wobei die Feldverdrängungselemente insbesondere hinsichtlich der lateralen Größe der zwischen ihnen belassenen Zwischenräume für den angestrebten Verstärkungseffekt geeignet dimensioniert sind.

Eine besonders günstige Verstärkungswirkung des elektrischen Feldes im lokalen Nahbereich der elektrolumineszierenden Pigmente ist erreichbar, indem die Feldverdrängungselemente vorteilhafterweise auch hinsichtlich ihrer mittleren Größe geeignet dimensioniert und insbesondere an die typischerweise vorherrschenden Korngrößen der elektrolumineszierenden Pigmente angepasst sind. Dazu weisen die Feldverdrängungselemente vorteilhafterweise eine laterale Größe von bis zu etwa 500 µm auf.

Zur Sicherstellung der angestrebten Feldverdrängung können die Feldverdrängungselemente aus dielektrischem Material mit einer geeignet hoch gewählten Dielektrizitätszahl oder -konstanten gebildet sein. Eine besonders wirksame Feldkompression in die von ihnen belassenen Zwischenräume ist aber erreichbar, indem die Feldverdrängungselemente aus elektrisch leitfähigem Material gebildet sind, so dass sie elektrisch von ihrer Umgebung jeweils isolierte, so genannte "floatende" Elektroden ausbilden.

Für eine gezielte und an die eingesetzten Pigmente anpassbare Beeinflussung und Fokussierung des elektrischen Feldes sind die Feldverdrängungselemente vorteilhafterweise drucktechnisch, also beispielsweise unter Nutzung eines üblichen Druckverfahrens, wie beispielsweise Tiefdrucktechnik oder Siebdrucktechnik, auf den Tragkörper aufgebracht. Selbst bei einer vergleichsweise statistischen Verteilung der elektrolumineszierenden Pigmente in der Markierungsschicht ist dabei ein flächig besonders gleichmäßiger Verstärkungseffekt erreichbar, indem die Feldverdrängungselemente in weiterer vorteilhafter Ausgestaltung in Form einer lateral regelmäßigen Struktur, vorzugsweise in der Art eines Punktgitters oder Rasters, in der Art einer periodischen Linienstruktur oder in der Art eines offenen Kreuzgitters, auf den Tragkörper aufgebracht sind. Bei derartigen, drucktechnisch aufgebrachten Feldverdrängungselemente beträgt ihre laterale Größe vorteilhafterweise etwa 10 µm bis 500 µm, in besonders vorteilhafter Ausgestaltung etwa 50 µm bis 200 µm.

In besonders vorteilhafter Ausgestaltung können ohnehin vorgesehene weitere Sicherheitselemente des Wertdokuments zusätzlich als Elektroden für die vorgesehene lokale Feldverstärkung genutzt werden. Als derartiges weiteres Sicherheitsmerkmal, das somit in der Art einer Doppelfunktion als eigentliches Sicherheitsmerkmal und auch als Elektrode für die Feldverstärkung bei der Anregung der elektrolumineszierenden Pigmente dient, kann beispielsweise ein metallischer Sicherheitsfaden und/oder ein auf den Trägerkörper aufgebrachtes Hologramm vorgesehen sein, wobei zur Nutzung als Elektrode für die elektrische Feldverstärkung eine entsprechende Positionierung im Nahbereich der die elektrolumineszierenden Pigmente umfassenden Markierungsschicht vorgesehen sein sollte. Wenn nämlich der elektrolumineszierende Auswertebereich direkt unter dem Hologramm oder dem Folienelement liegt, so sollte zur Vermeidung einer Abschirmung der elektrolumineszierenden Pigmente die jeweilige leitfähige Struktur ohnehin unterbrochen sein. An diesen Unterbrechungsstellen kommt es zur gewünschten Felderhöhung. Alternativ oder zusätzlich sind vorteilhafterweise zumindest einige der Elektroden in die Markierungsschicht an sich integriert, so dass aufgrund der unmittelbaren räumlichen Nähe zu den elektrolumineszierenden Pigmenten eine besonders günstige Feldverstärkung erhältlich ist. Dabei können als Feldverdrängungselemente mit hoher Dielektrizitätszahl beispielsweise Melierfasern in die Markierungsschicht eingelagert sein.

Eine besonders einfach gehaltene Möglichkeit zur Herstellung eines derartigen Wertdokuments bei besonders flexiblen Variationsmöglichkeiten bei der Anpassung der Emissionseigenschaften der Pigmente ist erreichbar, indem in besonders vorteilhafter Ausgestaltung die Feldverdrängungselemente oder zumindest Teile davon in Form von mit einer Dielektrizitätszahl von mehr als etwa 50, vorzugsweise als elektrisch leitfähige Pigmente, zusätzlich zu den elektrolumineszierenden Pigmenten in die Markierungsschicht eingelagert sind. Dabei ist insbesondere beim Aufbringen der Markierungsschicht bei geeigneter Wahl des Ausgangsprodukts, insbesondere bei inniger Mischung der elektrolumineszierenden Pigmente mit den Pigmenten mit hoher Dielektrizitätszahl im Ausgangsmaterial, die Aufbringung sowohl der im Sicherheitselemente eigentlich aktiven Partikel, nämlich der elektrolumineszierenden Pigmente, als auch der feldverstärkenden Partikel, nämlich der Pigmente mit hoher Dielektrizitätszahl, in lediglich einem einzigen Arbeitsgang und somit mit besonders gering gehaltenem Aufwand möglich.

Besonders bevorzugt, insbesondere im Hinblick auf den erforderlichen Herstellungsaufwand und die Variationsmöglichkeiten bei einer grafischen Ausgestaltung der Markierungsschicht, beispielsweise zur Wiedergabe optischer Informationen, ist die Anwendung eines Druckverfahrens, vorzugsweise von Siebdruck, Stichtiefdruck, Offsetdruck oder Lettersetdruck bei der Aufbringung der Markierungsschicht auf den Trägerkörper. Die Markierungsschicht ist für die Herstellung durch Druckverfahren besonders geeignet, indem ihre wesentlichen Komponenten, also insbesondere die elektrolumineszierenden Pigmente und/oder die elektrisch leitfähigen Pigmente, in besonderem Maße für eine Aufbringung in einem Druckverfahren geeignet gestaltet sind. Dazu weisen die elektrisch leitfähigen Pigmente vorteilhafterweise eine mittlere Pigmentgröße von weniger als 25 µm auf. Ein besonders ausgeprägter Feldverstärkungseffekt ist darüber hinaus erreichbar, indem die elektrisch leitfähigen Pigmente in besonders vorteilhafter Ausgestaltung eine Pigmentgröße von etwa 3 µm bis 7 µm aufweisen.

Im Hinblick auf den gewünschten Feldverstärkungseffekt sind die Pigmente hoher Dielektrizitätszahl darüber hinaus hinsichtlich ihres Anteils an den insgesamt vorgesehenen Partikeln geeignet gewählt. Wie sich herausgestellt hat, ist ein geeigneter Parameter hierfür die Flächendeckung, mit der die jeweiligen Partikel auf dem Substrat nebeneinander liegen, und die beispielsweise in Aufsicht auf die Markierungsschicht ermittelbar ist. Um einerseits einen ausreichend hohen Effekt an Feldverstärkung zu erzielen, andererseits aber eine Abschirmung der dazwischenliegenden elektrolumineszierenden Partikel oder sogar elektrische Überschläge zu vermeiden, sind die Pigmente hoher Dielektrizitätszahl vorteilhafterweise mit einer Flächendeckung von etwas weniger als 50 %, vorzugsweise etwas weniger als 40 %, aufgebracht. Im Falle von als Elektroden vorgesehenen elektrisch leitfähigen Pigmenten weisen diese vorzugsweise eine Flächendeckung von etwas weniger als 30 % auf.

Wie sich zudem überraschenderweise herausgestellt hat, ist ein besonders hoher Feldverstärkungseffekt erreichbar, indem die Pigmente hoher Dielektrizitätskonstante eine räumlich anisotrope Gestalt, vorzugsweise annähernd eine Nadelform oder eine Plättchenform, aufweisen.

Für ein über die Markierungsschicht gesehen insgesamt besonders ausgeprägtes Elektrolumineszenzverhalten sollte einerseits eine besonders ausgeprägte Feldkompression durch einen ausreichenden Anteil an feldverstärkenden Pigmenten gewährleistet sein, wobei andererseits die Ausbildung von elektrischen Kurzschlüssen innerhalb der Markierungsschicht durch einen zu hohen Anteil an derartigen Pigmenten vermieden sein sollte. Des Weiteren sollte eine insgesamt hohe Elektrolumineszenz dadurch sichergestellt werden, dass ein ausreichend hoher Anteil an elektrolumineszierenden Pigmenten vorgesehen ist, wobei sich andererseits herausgestellt hat, dass bei einem zu hohen Anteil an elektrolumineszierenden Pigmenten lediglich ein vergleichsweise geringer Bruchteil derselben auch tatsächlich zur Elektrolumineszenz angeregt wird. Unter Berücksichtigung dieser Erkenntnisse hat es sich als besonders vorteilhaft erwiesen, wenn in der Markierungsschicht das Verhältnis des Anteils der elektrolumineszierenden Pigmente zum Anteil der Pigmente hoher Dielektrizitätszahl etwa 6:1 bis 1:6, vorzugsweise etwa 2:1 bis 1:2, beträgt.

Als besonders günstige Verstärkermaterialien sind vorteilhafterweise als Pigmente hoher Dielektrizitätszahl metallische Pigmente, vorzugsweise Fe-, Cu-, Al- oder Ag-Pigmente oder Pigmente aus leitfähigen Polymeren, vorzugsweise aus Polyanilin, vorgesehen. Gerade die Verwendung von Silber(Ag)-Pigmenten ist dabei besonders vorteilhaft, da die Zugabe von Silber-Partikeln beim Kopieren der jeweiligen optischen Struktur zu einer Schwärzung führt, so dass derartige Partikel noch als zusätzliches Sicherheitsmerkmal dienen können. Alternativ oder zusätzlich können auch Pigmente aus hoch dotierten Halbleitermaterialien, Kohlenstofffasern oder Bariumtitanat beigemischt sein. Bariumtitanat mit einer Dielektrizitätskonstanten von vorzugsweise etwa 1000 ist dabei zur Bildung der Feldverdrängungselemente besonders geeignet.

In weiterer oder alternativer vorteilhafter Ausgestaltung sind als Pigmente hoher Dielektrizitätszahl auch Pigmente aus zumindest teilweise metallisch beschichteten Grundkörpern vorgesehen. Die Grundkörper, die ihrerseits auf Kunststoffbasis, beispielsweise aus PVC oder PC, oder auch auf Basis der eigentlich elektrolumineszierenden Pigmente hergestellt sein können, können dabei als Ausgangsprodukt durch so genanntes Mikroverkapseln oder Coaten gänzlich mit metallischen Verbindungen umhüllt werden, wobei als Alternative zum Aufbringen der metallischen Verbindungen auch elektrochemische Reduktionsverfahren, das Aufwachsen von Schichten oder Sputtern vorgesehen sein kann. Die Grundkörper, insbesondere die elektrolumineszierenden Pigmente, werden dabei insbesondere mit einer Schicht einer Schichtdicke im nm- oder µm-Bereich versehen. Diese Ausgangsprodukte können beispielsweise durch einen Mahlprozess in einer Kugelmühle mechanisch gesplittert und somit aufgebrochen werden, wobei Splitterstücke mit nur zum Teil elektrisch leitfähigen Grenzflächen entstehen.

Bezüglich des Verfahrens zur Herstellung des Wertdokuments wird die oben genannte Aufgabe gelöst, indem die Markierungsschicht mittels eines Druckverfahrens, vorzugsweise mittels Siebdruck, (Stich-)Tiefdruck, Offsetdruck, Hochdruck oder Lettersetdruck, auf den Trägerkörper aufgebracht wird. Damit ist eine vergleichsweise einfache Herstellung des mit dem Sicherheitselement ausgestattetem Wertdokuments ermöglicht, wobei zudem eine besonders hohe Flexibilität bei einer eventuell gewünschten grafischen Ausgestaltung der Markierungsschicht, beispielsweise als Druckbild, ermöglicht ist.

Eine besonders günstige Anpassbarkeit der Elektrodenstrukturen an die Erfordernisse der Feldkompression ist erreichbar, indem die Feldverdrängungselemente vorteilhafterweise vor oder nach dem Aufbringen der Markierungsschicht auf den Trägerkörper aufgedruckt werden, wobei insbesondere die laterale Struktur der Feldverdrängungselemente an materialspezifische Vorgaben angepasst sein kann. Beim Aufdrucken können dabei insbesondere regelmäßige laterale Strukturen, wie beispielsweise Punktgitter oder Raster, periodische Linienstrukturen oder offene Kreuzgitter, erzeugt werden. Die Aufbringung des zur Bildung der Feldverdrängungselemente vorgesehenen Materials kann dabei beispielsweise durch Aufdruck geeignet gewählter leitfähiger Druckfarben erfolgen.

Ein besonders einfacher und somit besonders bevorzugter Herstellungsprozess ist aber erreichbar, indem die elektrolumineszierenden Pigmente der Markierungsschicht in einem Arbeitsschritt gemeinsam mit den zur Feldverstärkung vorgesehenen Feldverdrängungselemente auf den Trägerkörper aufgebracht werden. Dazu wird vorteilhafterweise beim Aufbringen der Markierungsschicht eine Druckfarbe verwendet, in der zusätzlich zu den elektrolumineszierenden Pigmenten und einem ggf. erforderlichen Löse- und/oder Bindemittel zur Bildung der Feldverdrängungselemente Pigmente mit einer Dielektrizitätszahl von mehr als etwa 50, vorzugsweise elektrisch leitfähige Pigmente, enthalten sind.

Zweckmäßigerweise ist die Druckfarbe hinsichtlich ihrer Zusammensetzung und hinsichtlich ihrer Bestandteile für eine besonders günstige Verwendbarkeit in einem Druckprozess ausgelegt. Dazu enthält die Druckfarbe vorteilhafterweise einen Pigmentanteil von insgesamt, also hinsichtlich der elektrolumineszierenden Pigmente und der Pigmente hoher Dielektrizitätszahl, weniger als 30 %, vorteilhafterweise von weniger als 25 %. Des Weiteren sind die Pigmente vorteilhafterweise derart ausgestaltet, dass sie zur Verwendung in einem Druckverfahren besonders geeignet sind. Dazu weisen die elektrolumineszierenden Pigmente und/oder die elektrisch leitfähigen Pigmente vorteilhafterweise eine mittlere Partikelgröße von weniger als 25 µm auf.

Die Herstellung der Druckfarbe kann insbesondere durch Zugeben von elektrolumineszierenden Pigmenten und elektrisch leitfähigen Verstärkerpigmenten zu Löse- und/oder Bindemittel, ggf. unter Zugabe weiterer Farben, und nachfolgendem Vermischen erfolgen. Bei der Herstellung wird vorteilhafterweise in besonderem Maße darauf geachtet, dass im eigentlich angestrebten Endprodukt, also in der auf dem Trägerkörper aufgebrachten Markierungsschicht, besonders günstige Anteilskonzentrationen der einzelnen Partikelfraktion, also einerseits der elektrolumineszierenden Pigmente und andererseits der zur Felderhöhung vorgesehenen Pigmente, im Hinblick auf eine besonders ausgeprägte gesamte Elektrolumineszenz entstehen. Im Hinblick auf dieses Auslegungsziel wird vorteilhafterweise eine Druckfarbe verwendet, die einen Gewichtsanteil von etwa 3 % bis 20 %, vorzugsweise von etwa 5 % bis 10 %, an elektrolumineszierenden Pigmenten und/oder einen Gewichtsanteil von etwa 1 % bis 20 %, vorzugsweise von etwa 3 % bis etwa 15 %, an Pigmenten hoher Dielektrizitätszahl enthält. In zusätzlicher oder alternativer vorteilhafter Ausgestaltung beträgt dabei in der Druckfarbe das Verhältnis des Anteils der elektrolumineszierenden Pigmente zum Anteil der Pigmente hoher Dielektrizitätszahl etwa 6:1 bis 1:6, vorzugsweise etwa 2:1 bis 1:2.

Die mit der Erfindung erzielten Vorteile bestehen insbesondere darin, dass durch die gezielte Kombination von elektrolumineszierenden Pigmenten mit geeignet positionierten und dimensionierten Feldverdrängungselementen, insbesondere elektrisch isolierten ("floatenden") Elektroden, im Bereich der Markierungsschicht eine gezielte Komprimierung und Fokussierung eines berührungslos von extern aufgeprägten elektrischen Feldes in den unmittelbaren Umgebungsbereich der elektrolumineszierenden Pigmente erreichbar ist. Dadurch kann auch bei vergleichsweise moderaten oder geringen extern vorgegebenen elektrischen Feldstärken im lokalen Nahbereich der elektrolumineszierenden Pigmente deren für eine Anregung der Elektrolumineszenz erforderliche Feldstärke zuverlässig erreicht werden, so dass mit vergleichsweise geringen externen Feldern die Anregung der Lumineszenz ermöglicht ist. Dadurch ist eine vergleichsweise vielseitige Einsetzbarkeit der elektrolumineszierenden Pigmente gewährleistet. Eine besonders einfache Herstellungsweise ist dabei erreichbar, indem die elektrolumineszierenden Pigmente einerseits und die als Verstärkerpartikel vorgesehenen Pigmente andererseits jeweils drucktechnisch auf dem Trägerkörper aufgebracht werden, wobei dazu lediglich ein einziger Arbeitsschritt erforderlich ist, indem die Feldverdrängungselemente in Form geeignet gewählter Pigmente in der eigentlichen Druckfarbe gemeinsam mit den elektrolumineszierenden Pigmenten bereitgestellt werden.

Ein Ausführungsbeispiel der Erfindung wird anhand einer Zeichnung näher erläutert. Darin zeigen:
- Fig. 1: ein Wertdokument in Draufsicht,
- Fig. 2: einen Ausschnitt des Markierungsbereichs des Wertdokuments nach Fig. 1 im Schnitt,
- Fig. 3: den Ausschnitt nach Fig. 2 in Draufsicht,
- Fig. 4-6: jeweils schematisch eine Elektrodenstruktur, und
- Fig. 7: ein weiteres Ausführungsbeispiel eines Ausschnitts des Wertdokuments nach Fig. 1 in seinem Markierungsbereich im Schnitt.

Gleiche Teile sind in allen Figuren mit denselben Bezugszeichen versehen.

Das Wertdokument 1 gemäß Fig. 1, bei dem es sich beispielsweise um eine Banknote, eine Ausweiskarte, eine Chipkarte oder um ein beliebiges anderes gegen Fälschung oder Kopie gesichertes Sicherheitsdokument oder -erzeugnis handeln kann, umfasst als Grundelement einen Trägerkörper 2, der je nach Anwendungszweck des Wertdokuments 1 aus Papier, aus Kunststoff, aus laminierten Kunststoffschichten oder aus anderem geeignet gewählten Material aufgebaut sein kann. Auf dem Trägerkörper 2 ist in einem Markierungsbereich 4 ein Sicherheitselement 6 aufgebracht. Das Sicherheitselement 6 und der von diesem abgedeckte Markierungsbereich 4 können nach beliebigen, auf den Anwendungszweck zugeschnittenen Kriterien dimensioniert und ausgestaltet sein und insbesondere zur optischen Wiedergabe eines Druckbildes, beispielsweise eines Zahlenwertes, ausgestaltet sein.

Das Sicherheitselement 6 ist in besonderem Maße für eine automatisierte Auswertbarkeit seiner Sicherungsfunktion ausgestaltet. Dazu umfasst das Sicherheitselement 6, wie dies in den Ausführungsbeispielen nach Fig. 2, 7 im Schnitt gezeigt ist, im Markierungsbereich 4 eine auf den Trägerkörper 2 aufgebrachte Markierungsschicht 8. Die Markierungsschicht 8 ist dabei zur Sicherstellung einer automatisierten Auswertbarkeit auf der Basis elektrolumineszierender Pigmente 10 aufgebaut. Dabei ist zur Authentifizierung oder Auswertung des Sicherheitselements 6 die berührungslose Einstrahlung elektrischer Strahlung in die Markierungsschicht 8 von einem geeignet gewählten Prüfgerät aus, wie dies beispielsweise in der DE 197 08 543 offenbart ist, vorgesehen. Das in die Markierungsschicht 8 eingekoppelte elektrische Feld löst über das lokal entstehende elektrische Wechselfeld in den Pigmenten 10 Elektrolumineszenzerscheinungen aus, wobei die dabei generierte elektromagnetische Antwortstrahlung durch einen geeigneten Sensor erfasst und automatisiert ausgewertet werden kann.

Das Sicherheitselement 6 ist dabei in besonderem Maße dafür ausgelegt, die zur Authentifizierung vorgesehene Anregung der Elektrolumineszenz der Pigmente 10 zuverlässig auch dann zu gewährleisten, wenn die elektromagnetische Strahlung nur mit vergleichsweise geringer Feldstärke einkoppelt wird. Dazu ist das Sicherheitselement 6 für eine Komprimierung des eingestrahlten elektrischen Feldes insbesondere in dessen Längsrichtung, die bevorzugtermaßen, wie durch den Pfeil 12 angedeutet, im Wesentlichen lateral bezogen auf den Trägerkörper 2 ausgerichtet ist, in den Nahbereich zumindest einiger der elektrolumineszierenden Pigmente 10 vorgesehen. Für eine derartige Feldkonzentration ist das Sicherheitselement 6 mit elektrisch isolierten, das heißt elektrisch weder untereinander noch mit einem externen Leiter verbundenen, geeignet dimensionierten Feldverdrängungselementen 14 ausgerüstet. Die Feldverdrängungselemente 14 weisen dazu eine hohe Dielektrizitätszahl von mehr als 100 auf, wobei im Ausführungsbeispiel zur Bildung von Elektroden elektrisch leitfähige Materialien gewählt sind. Die Elektroden liegen im Ausführungsbeispiel somit als so genannte "floatende" Elektroden vor. Die Feldverdrängungselemente 14 sind dabei insbesondere in ihrer lateralen Ausdehnung, also gesehen in Richtung parallel zur Oberfläche des Trägerkörpers 2, auf eine charakteristische Größe bis zu etwa 0,1 mm beschränkt. Zusätzlich zu den als "floatenden" Elektroden 14 ausgestalteten Feldverdrängungselementen können im Bereich der Markierungsschicht 8 noch weitere, mit äußeren Elementen verbundene Elektroden vorgesehen sein.

Im Ausführungsbeispiel nach Fig. 2 sind die Elektroden aus einem geeignet gewählten, elektrisch leitfähigen Material hergestellt, das durch ein Druckverfahren, vorzugsweise durch ein Siebdruckverfahren, auf den Trägerkörper 2 aufgebracht wurde. Das zur Bildung der Elektroden vorgesehene Ausgangsmaterial ist dabei insbesondere in Form einer geeignet gewählten, leitfähigen Druckfarbe bereitgestellt. Nach dem Aufdrucken der Elektroden wird bei der Herstellung des Wertdokuments 1 im Ausführungsbeispiel nach Fig. 2 die Markierungsschicht 8 mit den elektrolumineszierenden Pigmenten 10 aufgebracht, alternativ könnten aber auch die Elektroden auf die Markierungsschicht 8 aufgedruckt sein.

Hinsichtlich ihrer Gestalt und Dimensionierung sind die Elektroden im Ausführungsbeispiel nach Fig. 2 in besonderem Maße an den beabsichtigten Effekt der Feldkomprimierung und -verstärkung im Nahbereich der Pigmente 10 angepasst. Dazu sind die Elektroden in Form einer periodischen lateralen Struktur auf den Trägerkörper aufgebracht, so dass auch bei statistischer Verteilung der Pigmente 10 auf dem Trägerkörper 2 im Mittel ein zufriedenstellender Fokussierungseffekt des elektrischen Feldes erzielt wird.

Ausführungsbeispiele für Elektrodenstrukturen sind in den Figuren 3 bis 6 dargestellt.

Fig. 3 zeigt dabei in Draufsicht einen Ausschnitt des Sicherheitselements 6 im Markierungsbereich 4. Im Ausführungsbeispiel nach Fig. 3 sind die Elektroden in Form eines regelmäßigen Punktgitters aufgebracht. Der Übersichtlichkeit halber sind in Fig. 3 lediglich einige wenige der elektrolumineszierenden Pigmente 10 dargestellt. Für einen besonders günstigen Feldverstärkungseffekt sind die Elektroden, wie dies in Fig. 3 erkennbar ist, sowohl hinsichtlich ihrer lateralen Dimensionierung als auch hinsichtlich ihres jeweiligen Abstands voneinander an die durchschnittliche Größe der elektrolumineszierenden Pigmente 10 angepasst. Dabei wird für die laterale Ausdehnung der Elektroden vorzugsweise eine Größe von etwa 25 µm gewählt, wobei die Elektroden voneinander im Mittel etwa 10 µm bis 50 µm beabstandet angeordnet sind. Alternativen für die laterale Struktur der Elektroden sind in den Figuren 4 bis 6 schematisch dargestellt. Im Ausführungsbeispiel nach Fig. 4 ist vorgesehen, die Elektroden in Form durchbrochener gerader Linien aufzubringen. Alternativ kann ein Linienmuster gemäß Fig. 5 vorgesehen sein. Im Ausführungsbeispiel nach Fig. 6 ist hingegen für die Struktur der Elektroden ein offenes Kreuzgitter vorgesehen.

In der besonders bevorzugten Ausführungsform nach Fig. 7 ist jedoch die Aufbringung sowohl der elektrolumineszierenden Pigmente 10 als auch der Feldverdrängungselemente 14 in lediglich einem einzigen Arbeitsgang vorgesehen. Dazu sind die Feldverdrängungselemente 14 in dieser Ausführungsform in Form von Pigmenten 16 mit einer Dielektrizitätszahl von mehr als 100, im Ausführungsbeispiel elektrisch leitfähigen Pigmenten 16, in die eigentliche Markierungsschicht 8 integriert. Die zur Bildung der Elektroden vorgesehenen elektrisch leitfähigen Pigmente 16 sind dabei in Form und Dimensionierung in besonderem Maße an die erwünschte lokale Feldverstärkung des eingestrahlten elektrischen Feldes ausgestaltet.

Dazu weisen die elektrisch leitfähigen Pigmente 16 eine räumlich anisotrope Gestalt, die insbesondere eine Nadelform annehmen könnte, auf. Hinsichtlich ihrer Partikelgröße oder Pigmentgröße ist eine mittlere Ausdehnung von etwa 3 µm bis 7 µm vorgesehen. Auch das Mischungsverhältnis zwischen elektrolumineszierenden Pigmenten und elektrisch leitfähigen Pigmenten 16 ist im Ausführungsbeispiel in besonderem Maße auf die gewünschte Feldverstärkung zur Erleichterung der Anregung der Elektrolumineszenz ausgerichtet. Dazu sind im Ausführungsbeispiel nach Fig. 7 annähernd so viele elektrisch leitfähige Pigmente 16 wie elektrolumineszierenden Pigmente 10 in der Markierungsschicht 8 enthalten. In der Markierungsschicht 8 beträgt somit das Verhältnis der Flächendeckung der elektrolumineszierenden Pigmente 10 zum Anteil der elektrisch leitfähigen Pigmente 16 etwa 2:1 bis 1:2. In der Markierungsschicht 8 können darüber hinaus noch weitere Zuschlagsstoffe, wie beispielsweise Bariumtitanat (BaTiO₃), vorgesehen sein.

Die elektrisch leitfähigen Pigmente 16 könnten grundsätzlich aus einem beliebigen Material mit geeignet hoher Leitfähigkeit gebildet sein, wie beispielsweise leitfähiges Polymer, wie Polyanilin, metallisch beschichtete Kunststoffe auf PVC- oder PC-Basis, hoch dotierte Halbleitermaterialien oder Kohlenstofffasern. Im Ausführungsbeispiel sind die Pigmente 16 jedoch als metallische Pigmente, insbesondere als Aluminium- oder Kupferpartikel, ausgebildet. Bei der Verwendung von metallisch glänzenden Silber-partikeln als elektrisch leitfähige Pigmente 16 ist als Zusatzeffekt noch erreichbar, dass diese Partikel bei einem Kopierversuch eine Schwärzung des Kopiebildes verursachen würden und somit als zusätzliches Sicherheitselement dienen können.

Bei der Herstellung des Wertdokuments 1 in der in Fig. 7 gezeigten Form wird die Markierungsschicht 8 mittels eines Druckverfahrens, insbesondere mittels Siebdruck, Stichtiefdruck, Offsetdruck oder Lettersetdruck, auf den Trägerkörper 2 aufgebracht. Beim Aufbringen der Markierungsschicht 8 wird dabei eine Druckfarbe verwendet, in der zusätzlich zu den elektrolumineszierenden Pigmenten 10 und einem Löse- und/oder Bindemittel die elektrisch leitfähigen Pigmente 16 enthalten sind. Für eine besonders gute Verwendbarkeit in der Druckfarbe sind die elektrolumineszierenden Pigmente 10 und/oder die elektrisch leitfähigen Pigmente 16 dabei für eine mittlere Partikelgröße von weniger als 25 µm ausgelegt. In der Druckfarbe beträgt das Verhältnis des Anteils der elektrolumineszierenden Pigmente 10 zum Anteil der elektrisch leitfähigen Pigmente 16 etwa 2:1 bis 1:2, entsprechend der angestrebten, in Fig. 7 dargestellten anteiligen Verteilung der Flächendeckung in der Markierungsschicht 8. Die bei der Herstellung der Markierungsschicht 8 verwendete Druckfarbe enthält zudem einen Gewichtsanteil von etwa 5 % bis 10 % an elektrolumineszierenden Pigmenten 10 und einen Gewichtsanteil von etwa 5 % bis 15 % an elektrisch leitfähigen Pigmenten 16. Weitere Pigmente der Druckfarbe, beispielsweise Partikel im Binder der Farbe, weisen vorzugsweise ebenfalls eine Partikelgröße von weniger als etwa 3 µm auf.

Zusätzlich können auch noch weitere, ohnehin vorgesehene Sicherheitsmerkmale wie beispielsweise Sicherheitsfäden oder Hologramme als weitere Elektroden 14 genutzt werden.

### Bezugszeichenliste

- 1: Wertdokument
- 2: Trägerkörper
- 4: Markierungsbereich
- 6: Sicherheitselement
- 8: Markierungsschicht
- 10: elektrolumineszierende Pigmente
- 12: Pfeil
- 14: Feldverdrängungselemente
- 16: elektrisch leitfähige Pigmente

## Patentansprüche

1. Wertdokument (1) mit mindestens einem Sicherheitselement . (6), das in einem Markierungsbereich (4) eine auf einem Trägerkörper (2) aufgebrachte, elektrolumineszierende Pigmente (10) umfassende Markierungsschicht (8) umfasst,
**dadurch gekennzeichnet, dass**
im Markierungsbereich (4) verteilt eine Mehrzahl jeweils von ihrer Umgebung elektrisch isolierter Feldverdrängungselemente (14) mit einer Dielektrizitätszahl von mehr als 50 angeordnet ist, die einen mittleren Abstand zueinander von etwa 5 µm bis 500 µm, zur Bildung von Zwischenräumen für die elektrolumineszierenden Pigmente aufweisen, und die eine makroskopisch aufgeprägte elektrische Feldstärke lokal in den Zwischenräumen erhöhen.

2. Wertdokument (1) nach Anspruch 1,
**dadurch gekennzeichnet, dass**
der mittlere Abstand etwa 10 µm bis 200 µm beträgt.

3. Wertdokument (1) nach Anspruch 1 oder 2,
**dadurch gekennzeichnet, dass**
die Dielektrizitätszahl mehr als 200 beträgt.

4. Wertdokument (1) nach einem der Ansprüche 1 bis 3,
**dadurch gekennzeichnet, dass**
die Feldverdrängungselemente (14) eine laterale Größe von etwa 10 µm bis 500 µm aufweisen.

5. Wertdokument (1) nach einem der Ansprüche 1 bis 3, bei dem die Feldverdrängungselemente (14) eine laterale Größe von etwa 50 µm bis 200 µm aufweisen.

6. Wertdokument (1) nach einem der Ansprüche 1 bis 5, bei dem die Feldverdrängungselemente (14) elektrisch leitfähig ausgestaltet sind.

7. Wertdokument (1) nach Anspruch 6, bei dem die Feldverdrängungselemente (14) als floatende Elektroden ausgestaltet sind.

8. Wertdokument (1) nach einem der Ansprüche 1 bis 7, bei dem die Feldverdrängungselemente (14) drucktechnisch auf den Trägerkörper (2) aufgebracht sind.

9. Wertdokument (1) nach Anspruch 8, bei dem die Feldverdrängungselemente (14) in Form einer lateral regelmäßigen Struktur, vorzugsweise in der Art eines Punktgitters oder Rasters, in der Art einer periodischen Linienstruktur oder in der Art eines offenen Kreuzgitters, auf den Trägerkörper (2) aufgebracht sind.

10. Wertdokument (1) nach einem der Ansprüche 1 bis 9, bei dem als zumindest eines der Feldverdrängungselemente (14) ein weiteres Sicherheitsmerkmal, vorzugsweise ein metallischer Sicherheitsfaden und/oder ein auf dem Trägerkörper (2) aufgebrachtes Hologramm, vorgesehen ist.

11. Wertdokument (1) nach einem der Ansprüche 1 bis 10, bei dem zumindest einige der Feldverdrängungselemente (14) in die Markierungsschicht (8) integriert sind.

12. Wertdokument (1) nach einem der Ansprüche 1 bis 11, bei dem zumindest einige der Feldverdrängungselemente (14) in den Trägerkörper (2) integriert sind.

13. Wertdokument (1) nach einem der Ansprüche 1 bis 12, bei dem zur Bildung von Feldverdrängungselementen (14) zusätzlich zu den elektrolumineszierenden Pigmenten (10) Pigmente (16) mit einer Dielektrizitätszahl von mehr als 50, vorzugsweise elektrisch leitfähige Pigmente, in die Markierungsschicht (8) eingelagert sind.

14. Wertdokument (1) nach Anspruch 13, bei dem die Pigmente (16) hoher Dielektrizitätszahl mit einer Flächendeckung von weniger als 50 %, vorzugsweise weniger als 40 %, aufgebracht sind.

15. Wertdokument (1) nach Anspruch 13 oder 14, bei dem die Pigmente (16) als elektrisch leitfähige Pigmente ausgestaltet und mit einer Flächendeckung von weniger als 30 % aufgebracht sind.

16. Wertdokument (1) nach einem der Ansprüche 13 bis 15, bei dem die Pigmente hoher Dielektrizitätszahl (16) eine räumlich anisotrope Gestalt, vorzugsweise annähernd eine Nadelform oder eine Plättchenform, aufweisen.

17. Wertdokument (1) nach einem der Ansprüche 13 bis 16, bei dem das Verhältnis der Flächendeckung der Pigmente mit (16) hoher Dielektrizitätszahl etwa 6:1 bis 1:6, vorzugsweise etwa 2:1 bis 1:2, beträgt.

18. Wertdokument (1) nach einem der Ansprüche 13 bis 17, bei dem als Pigmente (16) hoher Dielektrizitätszahl metallische Pigmente, vorzugsweise Fe-, Cu-, Al- oder Ag-Pigmente, vorgesehen sind.

19. Wertdokument (1) nach einem der Ansprüche 13 bis 18, bei dem als Pigmente (16) hoher Dielektrizitätszahl Pigmente aus leitfähigen Polymeren, vorzugsweise aus Polyanilin, vorgesehen sind.

20. Wertdokument (1) nach einem der Ansprüche 13 bis 19, bei dem als Pigmente (16) hoher Dielektrizitätszahl Pigmente aus zumindest teilweise metallisch beschichteten Grundkörpern vorgesehen sind.

21. Verfahren zur Herstellung eines Wertdokuments (1) nach einem der Ansprüche 1 bis 20, bei dem
- ein Trägerkörper bereitgestellt wird, und
- für mindestens ein Sicherheitselement (6) eine elektrolumeszierende Pigmente (10) umfassende Markierungsschicht (8) mittels eines Druckverfahrens in einem Markierungsbereich (4) auf den Trägerkörper (2) aufgebracht wird,
**dadurch gekennzeichnet, dass**
im Markierungsbereich (4) verteilt eine Mehrzahl jeweils von ihrer Umgebung elektrisch isolierter Feidverdrängungselemente (14) mit einer Dielektrizitätszahl von mehr als 50 mit einem mittleren Abstand zueinander von etwa 5 µm bis 500 µm, zur Bildung von Zwischenräumen für die elektrolumineszierenden Pigmente angeordnet werden, wobei die Feldverdrängungselemente (14) eine makroskopisch aufgeprägte elektrische Feldstärke lokal in den Zwischenräumen erhöhen.

22. Verfahren nach Anspruch 21
**dadurch gekennzeichnet, dass**
das Druckverfahren ein Verfahren in Form eines Siebdrucks, Stichtiefdrucks, Offsetdrucks oder Lettersetdrucks ist.

23. Verfahren nach Anspruch 21 oder 22, bei dem die Feldverdrängungselemente (14) auf den Trägerkörper (2) aufgedruckt werden.

24. Verfahren nach einem der Ansprüche 21 bis 23, bei dem beim Aufbringen der Markierungsschicht (8) eine Druckfarbe verwendet wird, in der zusätzlich zu elektrolumineszierenden Pigmenten (10) und einem Löse- und/oder Bindemittel zur Bildung der Feldverdrängungselemente (14) Pigmente (16) mit einer Dielektrizitätszahl von mehr als 50 enthalten sind.

25. Verfahren nach Anspruch 24, bei dem die Druckfarbe einen Pigmentanteil von insgesamt weniger als 30 %, vorzugsweise von weniger als 25 %, enthält.

26. Verfahren nach Anspruch 24 oder 25, bei dem die Druckfarbe einen Gewichtsanteil von etwa 1 % bis 20 %, vorzugsweise von etwa 5 % bis 10 %, an elektrolumineszierenden Pigmenten (10) enthält.

27. Verfahren nach einem der Ansprüche 24 bis 26, bei dem die Druckfarbe einen Gewichtsanteil von etwa 1 % bis 20 %, vorzugsweise von etwa 3 % bis 15 %, an Pigmenten (16) hoher Dielektrizitätszahl enthält.

28. Verfahren nach einem der Ansprüche 24 bis 27, bei dem in der Druckfarbe das Verhältnis des Anteils der elektrolumineszierenden Pigmente (10) zum Anteil der Pigmente (16) hoher Dielektrizitätszahl etwa 6:1 bis 1:6, vorzugsweise etwa 2:1 bis 1:2, beträgt.

29. Verfahren nach einem der Ansprüche 24 bis 28, bei dem die efektrolumineszierenden Pigmente (10) und/oder die Pigmente (16) hoher Dielektrizitätszahl eine mittlere Partikelgröße von weniger als 50 µm aufweisen.

## Claims

1. Value document (1) with at least one security element (6) which in a marking area (4) includes a marking layer (8) including electroluminescent pigments (10) applied to a substrate body (2), **characterised in that** distributed in the marking area (4) are arranged a plurality of field-displacing elements (14) in each case electrically insulated from their environment and having a relative dielectric constant of more than 50, which have a mean distance from each other of approximately 5 µm to 500 µm, to form interspaces for the electroluminescent pigments, and which increase a macroscopically applied electric field strength locally in the interspaces.

2. Value document (1) according to claim 1, **characterised in that** the mean distance is approximately 10 µm to 200 µm.

3. Value document (1) according to claim 1 or 2, **characterised in that** the relative dielectric constant is more than 200.

4. Value document (1) according to any of claims 1 to 3, **characterised in that** the field-displacing elements (14) have a lateral size of approximately 10 µm to 500 µm.

5. Value document (1) according to any of claims 1 to 3, in which the field-displacing elements (14) have a lateral size of approximately 50 µm to 200 µm.

6. Value document (1) according to any of claims 1 to 5, in which the field-displacing elements (14) are made electrically conductive.

7. Value document (1) according to claim 6, in which the field-displacing elements (14) are designed as floating electrodes.

8. Value document (1) according to any of claims 1 to 7, in which the field-displacing elements (14) are applied to the substrate body (2) by printing.

9. Value document (1) according to claim 8, in which the field-displacing elements (14) are applied to the substrate body (2) in the form of a laterally regular structure, preferably in the manner of a point lattice or pattern, in the manner of a periodic line structure or in the manner of an open cross lattice.

10. Value document (1) according to any of claims 1 to 9, in which a further security feature, preferably a metallic security thread and/or a hologram applied to the substrate body (2), is provided as at least one of the field-displacing elements (14).

11. Value document (1) according to any of claims 1 to 10, in which at least some of the field-displacing elements (14) are integrated in the marking layer (8).

12. Value document (1) according to any of claims 1 to 11, in which at least some of the field-displacing elements (14) are integrated in the substrate body (2).

13. Value document (1) according to any of claims 1 to 12, in which, to form field-displacing elements (14), in addition to the electroluminescent pigments (10), pigments (16) with a relative dielectric constant of more than 50, preferably electrically conductive pigments, are embedded in the marking layer (8).

14. Value document (1) according to claim 13, in which the pigments (16) with a high relative dielectric constant are applied with a surface coverage of less than 50%, preferably less than 40%.

15. Value document (1) according to claim 13 or 14, in which the pigments (16) are designed as electrically conductive pigments and applied with a surface coverage of less than 30%.

16. Value document (1) according to any of claims 13 to 15, in which the pigments with a high relative dielectric constant (16) have a spatially anisotropic shape, preferably approximately a needle shape or flake shape.

17. Value document (1) according to any of claims 13 to 16, in which the ratio of the surface coverage of the pigments (16) with a high relative dielectric constant is approximately 6:1 to 1:6, preferably approximately 2:1 to 1:2.

18. Value document (1) according to any of claims 13 to 17, in which metallic pigments, preferably Fe, Cu, Al or Ag pigments, are provided as the pigments (16) with a high relative dielectric constant.

19. Value document (1) according to any of claims 13 to 18, in which pigments made of conductive polymers, preferably polyaniline, are provided as the pigments (16) with a high relative dielectric constant.

20. Value document (1) according to any of claims 13 to 19, in which pigments consisting of at least partially metal-coated bodies are provided as the pigments (16) with a high relative dielectric constant.

21. Method for the manufacture of a value document (1) according to any of claims 1 to 20, in which
- a substrate body is provided, and
- for at least one security element (6) a marking layer (8) including electroluminescent pigments (10) is applied to the substrate body (2) by a printing method in a marking area (4),
**characterised in that** distributed in the marking area (4) are arranged a plurality of field-displacing elements (14) in each case electrically insulated from their environment and having a relative dielectric constant of more than 50, with a mean distance from each other of approximately 5 µm to 500 µm, to form interspaces for the electroluminescent pigments, the field-displacing elements (14) increasing a macroscopically applied electric field strength locally in the interspaces.

22. Method according to claim 21, **characterised in that** the printing method is a method in the form of screen printing, line gravure printing, offset printing or letterset printing.

23. Method according to claim 21 or 22, in which the field-displacing elements (14) are printed onto the substrate body (2).

24. Method according to any of claims 21 to 23, in which in application of the marking layer (8) there is used a printing ink in which are contained, in addition to electroluminescent pigments (10) and a solvent and/or binder, pigments (16) with a relative dielectric constant of more than 50 for forming the field-displacing elements (14).

25. Method according to claim 24, in which the printing ink contains a pigment fraction of in total less than 30%, preferably less than 25%.

26. Method according to claim 24 or 25, in which the printing ink contains a fraction by weight of approximately 1% to 20%, preferably approximately 5% to 10%, of electroluminescent pigments (10).

27. Method according to any of claims 24 to 26, in which the printing ink contains a fraction by weight of approximately 1% to 20%, preferably approximately 3% to 15%, of pigments (16) with a high relative dielectric constant.

28. Method according to any of claims 24 to 27, in which in the printing ink the ratio of the fraction of electroluminescent pigments (10) to the fraction of pigments (16) with a high relative dielectric constant is approximately 6:1 to 1:6, preferably approximately 2:1 to 1:2.

29. Method according to any of claims 24 to 28, in which the electroluminescent pigments (10) and/or the pigments (16) with a high relative dielectric constant have a mean particle size of less than 50 µm.

## Revendications

1. Document de valeur (1) avec au moins un élément de sécurité (6), qui comprend, dans une zone de marquage (4), une couche de marquage (8) comportant des pigments électroluminescents (10) appliqués sur un corps de support (2), **caractérisé en ce que**, répartie dans la zone de marquage (4), est disposée une pluralité d'éléments de déplacement de champ (14) isolés électriquement de leur environnement respectif, qui ont une constante diélectrique de plus de 50, présentent une distance moyenne les uns des autres d'environ 5 µm à 500 µm, pour la formation d'interstices pour les pigments électroluminescents, et rehaussent localement dans les interstices une intensité de champ électrique gravé macroscopiquement.

2. Document de valeur (1) selon la revendication 1, **caractérisé en ce que** la distance moyenne est d'environ de 10 µm à 200 µm.

3. Document de valeur (1) selon la revendication 1 ou 2, **caractérisé en ce que** la constante diélectrique s'élève à plus de 200.

4. Document de valeur (1) selon l'une des revendications 1 à 3, **caractérisé en ce que** les éléments de déplacement de champ (14) présentent une dimension latérale d'environ 10 µm à 500 µm.

5. Document de valeur (1) selon l'une des revendications 1 à 3, dans lequel les éléments de déplacement de champ (14) présentent une dimension latérale d'environ 50 µm à 200 µm.

6. Document de valeur (1) selon l'une des revendications 1 à 5, dans lequel les éléments de déplacement de champ (14) sont électriquement conducteurs.

7. Document de valeur (1) selon la revendication 6, dans lequel les éléments de déplacement de champ (14) se présentent sous la forme d'électrodes flottantes.

8. Document de valeur (1) selon l'une des revendications 1 à 7, dans lequel les éléments de déplacement de champ (14) sont appliqués par technique d'impression sur le corps de support (2).

9. Document de valeur (1) selon la revendication 8, dans lequel les éléments de déplacement de champ (14) sont appliqués sous la forme d'une structure régulière latéralement, de préférence à la manière d'un réseau de points ou d'une trame, à la manière d'une structure périodique de traits, ou à la manière d'un croisillon ouvert, sur le corps de support (2).

10. Document de valeur (1) selon l'une des revendications 1 à 9, dans lequel une autre caractéristique de sécurité, de préférence un fil métallique de sécurité et/ou un hologramme appliqué sur le corps de support (2), est prévue en tant qu'au moins l'un des éléments de déplacement de champ (14).

11. Document de valeur (1) selon l'une des revendications 1 à 10, dans lequel au moins quelques-uns des éléments de déplacement de champ (14) sont intégrés dans la couche de marquage (8).

12. Document de valeur (1) selon l'une des revendications 1 à 11, dans lequel au moins quelques-uns des éléments de déplacement de champ (14) sont intégrés dans le corps de support (2).

13. Document de valeur (1) selon l'une des revendications 1 à 12, dans lequel des pigments (16) ayant une constante diélectrique de plus de 50, de préférence des pigments électriquement conducteurs, sont stockés dans la couche de marquage (8), pour la formation d'éléments de déplacement de champ (14) en plus des pigments électroluminescents (10).

14. Document de valeur (1) selon la revendication 13, dans lequel les pigments (16) à constante diélectrique élevée sont appliqués avec une couverture de surface de moins de 50 %, de préférence de moins de 40 %.

15. Document de valeur (1) selon la revendication 13 ou 14, dans lequel les pigments (16) se présentent sous la forme de pigments électriquement conducteurs et appliqués avec une couverture de surface de moins de 30 %.

16. Document de valeur (1) selon l'une des revendications 13 à 15, dans lequel les pigments à constante diélectrique élevée (16) présentent une configuration spatialement anisotrope, de préférence approximativement une forme d'aiguille ou une forme de pastille.

17. Document de valeur (1) selon l'une des revendications 13 à 16, dans lequel le rapport de la couverture de surface des pigments à constante diélectrique élevée (16) est d'environ de 6:1 à 1:6, de préférence d'environ 2:1 à 1:2.

18. Document de valeur (1) selon l'une des revendications 13 à 17, dans lequel des pigments métalliques, de préférence des pigments de Fe, Cu, Al ou Ag, sont prévus en tant que pigments à constante diélectrique élevée (16).

19. Document de valeur (1) selon l'une des revendications 13 à 18, dans lequel des pigments en polymère conducteur, de préférence en polyaniline, sont prévus en tant que pigments à constante diélectrique élevée (16).

20. Document de valeur (1) selon l'une des revendications 13 à 19, dans lequel des pigments constitués de corps de base au moins partiellement revêtus de métal, sont prévus en tant que pigments à constante diélectrique élevée (16).

21. Procédé de fabrication d'un document de valeur (1) selon l'une des revendications 1 à 20, dans lequel:
- un corps de support est fourni, et
- pour au moins un élément de sécurité (6), une couche de marquage (8), comportant des pigments électroluminescents (10), est appliquée au moyen d'un procédé d'impression sur le corps de support (2), dans une zone de marquage (4),
**caractérisé en ce que**, répartie dans la zone de marquage (4), une pluralité d'éléments de déplacement de champ électriquement (14) isolés de leur environnement respectif, et ayant une constante diélectrique de plus de 50, sont disposés avec une distance moyenne l'un de l'autre d'environ 5 µm à 500 µm, pour la formation d'interstices pour les pigments électroluminescents, les éléments de déplacement de champ (14) rehaussant localement dans les interstices une intensité de champ électrique gravé macroscopiquement.

22. Procédé selon la revendication 21, **caractérisé en ce que** le procédé d'impression est un procédé du genre sérigraphie, impression en taille douce, impression offset ou impression offset sec.

23. Procédé selon la revendication 21 ou 22, dans lequel les éléments de déplacement de champ (14) sont imprimés sur le corps de support (2).

24. Procédé selon l'une des revendications 21 à 23, dans lequel lors de l'application de la couche de marquage (8) on utilise une encre d'impression dans laquelle des pigments (16) ayant une constante diélectrique supérieure à 50 sont contenus en plus des pigments électroluminescents (10) et d'un solvant et/ou d'un liant, pour la formation des éléments de déplacement de champ (14).

25. Procédé selon la revendication 24, dans lequel l'encre d'impression contient une teneur en pigments globalement inférieure à 30 %, de préférence inférieure à 25 %.

26. Procédé selon les revendications 24 ou 25, dans lequel l'encre d'impression contient une teneur massique d'environ 1 % à 20 %, de préférence d'environ 5 % à 10 %, en pigments électroluminescents (10).

27. Procédé selon l'une des revendications 24 à 26, dans lequel l'encre d'impression contient une teneur massique d'environ 1 % à 20 %, de préférence d'environ 3 % à 15 %, en pigments à constante diélectrique élevée (16).

28. Procédé selon l'une des revendications 24 à 27, dans lequel le rapport de la teneur en pigments électroluminescents (10) sur la teneur en pigments à constante diélectrique élevée (16), dans l'encre d'impression, est d'environ 6:1 à 1:6, de préférence d'environ 2:1 à 1:2.

29. Procédé selon l'une des revendications 24 à 28, dans lequel les pigments électroluminescents (10) et/ou les pigments à constante diélectrique élevée (16) présentent une taille moyenne de particule de moins de 50 µm.
